# EUROPÄISCHE PATENTSCHRIFT

(11) **EP 0 924 001 B1**
(45) Veröffentlichungstag und Bekanntmachung des Hinweises auf die Patenterteilung: **15.10.2003**
(21) Anmeldenummer: 98250415.1
(22) Anmeldetag: 26.11.1998
(51) Int. Cl.: B21B 17/14

(54) **Verfahren zum Walzen von Rohren mit einem mehrgerüstigen dornlosen Streckreduzierwalzwerk**
Method of rolling tubes with a mandrelless multiple stand stretch reducing rolling mill
Procédé de laminage de tubes avec un laminoir étireur-réducteur sans mandrin, à plusieurs cages

(30) Priorität: 17.12.1997 DE 19758107
(43) Veröffentlichungstag der Anmeldung: 23.06.1999
(73) Patentinhaber: SMS Demag AG, 40237 Düsseldorf (DE)
(72) Erfinder: Thieven, Peter, Dr.-Ing., 52064 Aachen (DE)
(74) Vertreter: Meissner, Peter E., Dipl.-Ing.

(56) Entgegenhaltungen:
- DE-A- 3 924 261
- DE-B- 2 528 883
- PATENT ABSTRACTS OF JAPAN vol. 013, no. 077 (M-801), 22. Februar 1989 (1989-02-22) -& JP 63 278603 A (SUMITOMO METAL IND LTD), 16. November 1988 (1988-11-16)

## Beschreibung

Die Erfindung betrifft ein Verfahren zum Walzen von Rohren mit einem mehrgerüstigen dornlosen Streckreduzierwalzwerk mit einer Walzenkalibrierung für die aus jeweils drei Walzen bestehenden Walzensätze mit einer von der Kreisform abweichenden, die Formänderung im Querschnitt des Rohres berücksichtigenden und einem unrunden Rohraußendurchmesser entgegenwirkenden Kaliberform.

Ein Verfahren dieser Art ist aus der DE - A 3924261 bekannt.

Es ist nach dem Stand der Technik bekannt, in Streckreduzierwalzwerken Kaliberformen einzusetzen, die von der Kreisform abweichende Walzenkonturen aufweisen. Diese Abweichungen haben verschiedene Gründe, so soll verhindert werden, daß Material in den Spalt zwischen den Walzen eintritt, wodurch Oberflächenbeschädigungen des Walzgutes verursacht werden; sie sollen außerdem den Verschleiß der Walzen im Bereich der Walzenflanken klein halten.

Auch werden von der Kreisform abweichende Kaliberformen eingesetzt, um, abhängig von der Durchmesserreduktion des Walzgutes und dem Verhältnis Wanddicke/Durchmesser des Walzgutes eine ungleichmäßige Ausbildung der lnnenform des Walzgutes zu vermeiden. Zur Vermeidung dieser in der Praxis s.g. Innenpolygonbildung sind, wie vorstehend geschildert, nichtkreisförmige Walzenkaliber mit unterschiedlichsten Walzenkaliberformen vorgeschlagen worden.

Dagegen wurden zum Fertigwalzen des Rohres in dem oder den letzten Fertigkalibern des Streckreduzierwalzwerkes bislang üblicherweise exakt rund kalibrierte Walzen verwendet, bei denen gegebenenfalls das wärmebedingte Schrumpfmaß berücksichtigt wird. Es hat sich aber gezeigt, daß die das Streckreduzierwalzwerk fertig gewalzt verlassenden Rohre Außendurchmesserschwankungen von bis zu 0,3-0,5% des mittleren Durchmessers aufweisen, die durch ungleichmäßige Formänderung im Querschnitt des Walzgutes entstehen.

Aufgabe der vorliegenden Erfindung ist es, die Walzenkalibrierung eines gattungsgemäßen Streckreduzierwalzwerkes zum Walzen von Rohre so zu gestalten, daß durch örtliche Beeinflußung des Materialflusses im Rohr beim Reduzieren eine geringere lokale Rohrdurchmesserabweichung an kritischen Stellen entlang des Rohrumfanges stattfindet und dadurch die Konstanz des Außendurchmessers beim fertiggewalzten Rohr verbessert wird.

Zur Lösung der Aufgabe wird erfindungsgemäß vorgeschlagen, daß die letzten Kaliber (Fertigkaliber) des Streckreduzierwalzwerkes an denjenigen Umfangsstellen lokal vergrößert sind, an denen der ansonsten zu erwartende Rohrdurchmesser vom Sollmaß nach unten abweicht und an den Umfangsstellen lokal verkleinert sind, an denen der ansonsten zu erwartende Rohrdurchmesser vom Sollmaß nach oben abweicht

Untersuchungen haben gezeigt, daß eine Unrundheit der Außenform des gewalzten Rohres im wesentlichen aus zwei Anteilen besteht, nämlich einer zweiseitig ovalen Kontur und einer dreiseitig (gegebenenfalls auch sechsseitigen) ovalen Kontur. Diese Fehlerformen können im fertiggewalzten Rohr einzeln oder in gegenseitiger Überlagerung wiedergefunden werden. Die Lage dieser Durchmesserabweichungen ist aber in den meisten Fällen nicht regellos, sondern bezüglich ihrer Lage relativ zu den Kalibern der letzten Walzgerüste reproduzierbar. Das liegt daran, daß die Ursachen für die Durchmesserabweichungen regelhaften Charakter haben und damit auch die Positionen der Durchmesserfehler am Rohr von Rohr zu Rohr wiederkehren. So können sie beispielsweise durch Verzug der Rohre bei ungleichmäßiger Abkühlung während der Walzung entstehen, durch Ablenkung der Rohrmitte aus der theoretischen Kalibermitte während des Walzens durch Verschleiß von Gerüstsitzen und Walzenlagern oder durch ungenügende Anpassung der vor den letzten Kalibern angeordneten, in der Regel dreiseitig ovalen Kaliber.

Erfindungsgemäß wird weiter vorgeschlagen, zur Vergleichmäßigung des Rohrquerschnittes bei zwei- oder mehrseitiger Ovalität des Rohres je eine lokal verkleinerte (vergrößerte) Umfangsstelle des Kalibers je einer Umfangsstelle des zu erwartenden vergrößerten (verkleinerte) Rohrdurchmessers gegenüber zu legen. Auf diese Weise wird von vornherein der Unrundheit des Fertigrohres entgegengewirkt, das Ergebnis ist die gewünschte verbesserte Rohrdurchmesserkonstanz.

Um die Kaliberabweichungen von der Kreisform festzulegen und die Walzenkonturen entsprechend zu bearbeiten, macht es Sinn, zur ständigen Erfassung des lokalen Rohrdurchmessers eine manuelle oder automatische Meßeinrichtung vorzusehen, deren Daten einer Datenbank zuführbar und statistisch auswertbar sind.

Nach einer anderen günstigen Weiterbildung der Erfindung wird vorgeschlagen, daß die gemessenen Werte einer CNC-gesteuerten Werkzeugmaschine zur abtragenden lokalen Anpassungen des theoretischen Endkalibers zuführbar sind.

Die vorliegende Erfindung wird anhand eines Ausführungsbeispiels erläutert und nachfolgend beschrieben. Es zeigt:
- Figur 1a: ein Drei-Walzenkaliber eines Streckreduzierwalzwerkes mit runder Kaliberform,
- Figur 1b: ein unrundes Rohr im Querschnitt mit zweiseitiger ovaler Kontur,
- Figur 1c: ein unrundes Rohr im Querschnitt mit dreiseitig ovaler Kontur,
- Figur 2a: die erfindungsgemäße Kaliberausbildung bei einer zweiseitig ovalen Kontur nach Fig 1b und
- Figur 2b: eine erfindungsgemäße Kaliberausbildung bei mehrseitiger Außendurchmesserabweichung nach Fig. 1c.

In Figur 1 a ist eine Drei-Walzenkalibrierung eines Streckreduzierwalzwerkes mit runder Kaliberform dargestellt, wie sie für die Endgerüste üblich ist. Im Kaliber können die charakteristischen Positionen a für den Kalibersprung und b für die Kalibermitte bzw. den Kalibergrund gekennzeichnet werden. Obwohl das Kaliber kreisrund ist, ist das damit gefertigte Rohr in der Regel nicht exakt rund. Untersuchungen zeigen, daß eine Unrundheit der Außenform des gewalzten Rohres im wesentlichen aus zwei Anteilen besteht, nämlich einer zweiseitig ovalen Kontur, wie sie in Figur 1 b mit durchgezogenen Linien dargestellt ist, und einer dreiseitig ovalen Kontur, wie sie in Figur 1c mit durchgezogenen Linien dargestellt ist, gegebenenfalls kann diese Kontur auch sechsseitig oval sein. Die ideale Kreiskontur ist jeweils in den Figuren 1b und 1c grau hinterlegt eingezeichnet.

Im fertigen Rohr können die Formfehler einzeln oder in gegenseitiger Überlagerung wiedergefunden werden. Die Lage dieser Durchmesserabweichungen ist meistens von Rohr zu Rohr nicht regellos, sondern reproduzierbar bezüglich der Positionen a und b der Walzenkaliber.

Da die Außendurchmesserabweichungen in ihrer Lage regelhaften Charakter haben und erfaßbar sind, sind die letzten Kaliber bei entsprechender Kalibrierung geeignet, die ansonsten sich einstellende unrunde Rohrform zu verhindem. Die Figuren 2a und 2b zeigen eine entsprechende erfindungsgemäße Kalibrierung, wobei in Figur 2a die Kalibrierung einer zweiseitig ovalen Kontur entgegenwirkt und in Figur 2b die Kalibrierung so gestaltet ist, daß einer dreiseitig ovalen Kaliberkontur entgegengewirkt werden kann. In beiden Fällen wird durch lokale Kaliberverkleinerung und lokale Kalibervergrößerung erreicht, daß Abweichungen des Rohrdurchmessers kompensiert werden, so daß im Ergebnis ein exakt rundes Rohr zu erwarten ist.

## Patentansprüche

1. Verfahren zum Walzen von Rohren mit einem mehrgerüstigen dornlosen Streckreduzierwalzwerk mit einer Walzenkalibrierung für die aus jeweils drei Walzen bestehenden Walzensätze mit einer von der Kreisform abweichenden, die Formänderung im Querschnitt des Rohres berücksichtigenden und einem unrunden Rohraußendurchmesser entgegengewirkenden Kaliberform,
**dadurch gekennzeichnet,**
**dass** die letzten Kaliber des Streckreduzierwalzwerkes an den Umfangsstellen lokal vergrößert sind, an denen der ansonsten zu erwartende Rohrdurchmesser des einlaufenden Rohres vom Sollmaß nach unten abweicht und an den Umfangsstellen lokal verkleinert sind, an denen der ansonsten zu erwartende Rohrdurchmesser vom Sollmaß nach oben abweicht.

2. Verfahren nach Anspruch 1,
**dadurch gekennzeichnet,**
**dass** zur Vergleichmäßigung des Rohrquerschnittes bei zwei oder mehrseitiger Ovalität des Rohres je eine lokal verkleinerte bzw. vergrößerte Umfangsstelle des Kalibers je einer Umfangsstellen des zu erwartenden vergrößerten bzw. verkleinerten Rohrdurchmessers gegenüberliegt.

3. Verfahren nach Anspruch 1 und 2,
**dadurch gekennzeichnet,**
**dass** zur ständigen Erfassung des lokalen Rohrdurchmessers eine manuelle oder automatische Meßeinrichtung vorgesehen ist, deren Daten einer Datenbank zuführbar und statistisch auswertbar sind.

4. Verfahren nach Anspruch 3,
**dadurch gekennzeichnet,**
**dass** die gemessenen Werte einer CNC-gesteuerten Werkzeugmaschine zur lokalen Vergrößerung oder Verkleinerung des theoretischen Endkalibers zugeführbar sind.

## Claims

1. A method for rolling tubes with a multi-stand, mandrel-less stretch reducing mill with a roll pass design for the sets of rolls consisting of in each case three rolls having a pass shape which deviates from a circular shape, takes into account the change of shape in the cross-section of the tube and counteracts any non-round external diameter of the tube, **characterised in that** the final passes of the stretch reducing mill are locally enlarged at those peripheral points at which the diameter of the incoming tube which would otherwise be expected deviates to less than the desired amount and are locally reduced at those peripheral points at which the tube diameter which would otherwise be expected deviates to more than the desired amount.

2. A method according to Claim 1, **characterised in that** in order to render the tube cross-section uniform if the tube is oval on two or more sides, in each case a peripheral point of the pass which is locally reduced or enlarged respectively in each case is located opposite a peripheral point of the expected tube diameter which is enlarged or reduced respectively.

3. A method according to Claims 1 and 2, **characterised in that** a manual or automatic measuring means is provided for continuous detection of the local tube diameter, the data of which means can be sent to a database and be evaluated statistically.

4. A method according to Claim 3, **characterised in that** the measured values can be sent to a CNC machine tool for locally enlarging or reducing the theoretical final pass.

## Revendications

1. Procédé pour laminer des tubes avec un laminoir étireur-réducteur sans mandrin à plusieurs cages, comportant un calibrage des cylindres pour les jeux de cylindres constitués à chaque fois de trois cylindres ayant une forme de calibre s'écartant de la forme circulaire, tenant compte de la modification de forme en section transversale du tube, et s'opposant à un diamètre externe du tube non rond,
**caractérisé en ce que** les derniers calibres du laminoir étireur-réducteur sont localement agrandis aux emplacements périphériques auxquels le diamètre du tube sinon à attendre du tube rentrant s'écarte de la dimension de consigne de façon inférieure et sont localement diminués aux emplacements périphériques auxquels le diamètre du tube sinon à attendre s'écarte de la valeur de consigne de façon supérieure.

2. Procédé selon la revendication 1,
**caractérisé en ce que**, pour uniformiser la section transversale du tube pour un caractère ovale sur deux ou plusieurs côtés du tube, à chaque fois un emplacement périphérique localement diminué ou agrandi du calibre s'oppose à un emplacement périphérique du diamètre du tube agrandi ou diminué à attendre.

3. Procédé selon les revendications 1 et 2,
**caractérisé en ce que**, pour la détection continue du diamètre local du tube, il est prévu un dispositif de mesure manuel ou automatique dont les données peuvent être amenées à une banque de données et être exploitées de façon statistique.

4. Procédé selon la revendication 3,
**caractérisé en ce que** les valeurs mesurées peuvent être amenées à une machine-outil à commande numérique par calculateur pour l'augmentation ou la diminution locale du calibre final théorique.
